# EUROPÄISCHE PATENTSCHRIFT

(11) **EP 0 330 237 B1**
(45) Veröffentlichungstag und Bekanntmachung des Hinweises auf die Patenterteilung: **04.05.1994**
(21) Anmeldenummer: 89103329.2
(22) Anmeldetag: 24.02.1989
(51) Int. Cl.: B05D 3/06

(54) **Verfahren zur Kunststoffbeschichtung eines Tür- oder Torblattes, Torblattpaneeles oder dergleichen**
Method of coating doors or door panels with synthetic resins
Procédé de revêtement avec des matières synthétiques de portes ou panneaux pour portes

(30) Priorität: 25.02.1988 DE 3805961
(43) Veröffentlichungstag der Anmeldung: 30.08.1989
(73) Patentinhaber: Hörmann KG Brockhagen, 33803 Steinhagen (DE)
(72) Erfinder: Hörmann, Michael, Dipl.-Ing., D-4803 Steinhagen i.W. (DE)
(74) Vertreter: Flügel, Otto, Dipl.-Ing.

(56) Entgegenhaltungen:
- GB-A- 2 024 658
- US-A- 4 308 296
- PATENT ABSTRACTS OF JAPAN, Band 8, Nr. 168 (C-236)[1605], 3. August 1984;& JP-A-59 066 376 (DAINIPPON INSATSU K.K.) 14-04-1984

## Beschreibung

Die Erfindung bezieht sich auf ein Verfahren zur Kunststoffbeschichtung eines Tür- oder Torblattes, eines Torblattpaneeles oder dergleichen, das innerhalb einer außenseitig zu beschichtenden Blechschale mit einer Kunststoff-Isolierfüllung versehen ist, mit den Merkmalen des Oberbegriffes des Anspruches 1.

Isolierte Tür- oder Torblätter und vor allem auch Torblattpaneele, wie sie für Deckengliedertore oder Falttore Verwendung finden, werden in wirtschaftlicher Weise als Massenartikel hergestellt, sei es in maschineller Einzelbauweise oder aber auch als fortlaufender Strang, wie dies bei Sektionaltorpaneelen üblich ist, der dann in die einzelnen Paneelelängen unterteilt wird. Dabei können die Bleche in gewisser Weise vorbehandelt, beispielsweise grundiert oder dgl., angeliefert werden, woraufhin die Isolierschicht zugeführt wird, was derart geschehen kann, daß beispielsweise ein Polyurethan-Schaum in dem Hohlraum der aus den die Außenhaut des Torblattes bildenden Blechen geformten Blechschale eingespritzt wird, oder aber auch derart, daß die Blechschale nur halbseitig fertiggestellt, dann mit der Isoliermasse gefüllt und daraufhin mit einem Deckblech geschlossen wird. Grundsätzlich sind auch Isolierfüllungen aus anderen Materialen als Poylurethanschaum bekannt, deren Hitzebeständigkeit ähnlich niedrig liegt wie eine Isolierung aus einer ausgeschäumten Polyurethanmasse.

Sobald eine nicht mehr in den Rahmen einer Massenherstellung passende Außenflächenbeschichtung von Tür- oder Torblättern bzw. Torblattpanellen oder dergleichen erforderlich wird, beispielsweise wegen unterschiedlicher klimatischer Beeinflussung und vor allem wegen unterschiedlicher Farbgestaltung oder auch Strukturierung, besteht das Bedürfnis nach einer entsprechend individualisierten Oberflächengestaltung. Dies ist bei einfachen Zimmertüren durch entsprechenden Anstrich kein Problem, die hier in Rede stehenden Türen aus einer Stahlblechschale mit Isolierfüllung sind jedoch in der Regel für Einsatzzwecke gedacht, in denen robuste und witterungsbeständige Außenschutzschichten erforderlich sind. Für solche Zwecke hat es sich bewährt, eine Kunststoffbeschichtung derart vorzusehen, daß man ein thermoplastisches Kunststoffpulver auf die zu beschichtende Außenblechfläche aufgibt und dann durch Wäremeinwirkung aufschmilzt, vernerzt, aufsintert und dergleichen, hier insoweit im Sammelbegriff kurz auf eine Temperatur aufheizt, bei der das über die Fläche gleichmäßig aufgestreute oder anderweitig aufgegebene Kunststoffpulver schmilzt und im Sinne der beabsichtigten Kunststoffbeschichtung mit der Außenfläche der Blechschale in innigem, dauerhaften Kontakt tritt.

Eine solche Kunststoffbeschrichtung von Blechflächen ist grundsätzlich bekannt (US-A-4 308 296, "Oberfläche + Jot" (1986), Heft 4 Seiten 58 bis 66).

Wie erwähnt, ist eine Isolierfüllung der in Frage stehenden Art nur bedingt wärmebeständig. Bei bestimmten Polyurethanschäumen beispielsweise kann bei Temperaturen von über 70 bis 80°C bereits eine Beeinträchtigung eintreten, sei es die Struktur des Haftvermögens an der Innenseite der Blechschale, das vielfach mit zur Stabilität der Tür beiträgt, und dergleichen mehr. Andererseits ist für die vorerwähnte Beschichtung eines Bleches mit Hilfe eines zunächst aufgestreuten und dann erhitzten Kunststoffpulvers eine wesentlich höhere Temperatur erforderlich, beispielsweise je nach Art des Kunststoffpulvers etwa 180°C. Dabei kann es sich um ein Kunststoffpulver auf Polyurethanbasis, Polyesterbasis und dgl. handeln. Die aufgestreuten feinen Körnchen des Pulvers werden geschmolzen, und es findet eine innige Anhaftung des geschmolzenen Pulvers mit der Oberfläche der Metallschale statt, so daß man im übertragenen Sinne von einem Sintervorgang sprechen kann. Auf diese Weise erhält man den gewünschten witterungsbeständigen und schlagfesten Kusntstoffbelag der Torblattschale.

Daraus wird deutlich, daß das nachträgliche Kunststoffbeschichten einer Blechschale der in Rede stehenden Art, in der sich bereits eine Isolierfüllung befindet, dadurch Probleme bereitet, daß die für das Aufbringen der Kunststoffbeschichtung erforderliche Temperatur weit höher liegt als diejenige, die die Isolierstofffüllung, insbesondere Kunststoffschaumfüllung, ohne Beeinträchtigung bzw. Zerstörung verträgt.

Danach liegt der Erfindung die Aufgabe zugrunde, eine Möglichkeit zu finden, ein Tor- oder Türblatt, ein Torblattpaneele oder dergleichen mit einer Isolierstofffüllung nach der Fertigstellung mit einer Kunststoffbeschichtung zu versehen, ohne daß die gegenüber der Beschichtungstemperatur niedriger liegende Wärmebelastung der Isolierstoff-Füllung überschritten wird.

Diese Aufgabe wird erfindungsgemäß durch das Verfahren nach Anspruch 1 gelöst.

Mit dem erfindungsgemäßen Vorgehen wird die auf die zu beschichtende Außenfläche der Blechschale des Tür- oder Torblattes, Torblattpaneeles oder dergleichen aufgebrachte Kunststoffpulverschicht bis in die anschließende Grenzzone der Außenfläche der Blechschale so schnell und intensiv erhitzt, daß die erforderliche Beschichtungstemperatur erreicht wird, ohne daß diese Temperatur auf die innenseitig der Schale angrenzende Isolierfüllung übergreift. Dabei wirkt die Blechschale als Schirm, der die außenseitig aufgebrachte Wärme aufgrund seiner guten Wärmeleitfähigkeit über die der bevorzugt kontinuierlich wandelnden Aufheizzone benachbarten Blechschalenflächen verteilt und abstrahlt bzw. ableitet, so daß insgesamt ein wesentlich geringerer Wärmegradient von der Innenseite der Blechschale an die benachbarte Isolierfüllung abgegeben wird.

Die aufgebrachte Kunststoffpulverschicht, die "Bepulverung", haftet je nach Aufbringbedingungen mehr oder weniger gut an der zu beschichtenden Außenfläche der Blechschale, so daß die Gefahr besteht, daß das aufgebrachte Pulver bei Erschütterungen der Blechschale abgeschüttelt wird, was auch bei nur bereichsweisem Verlust der Pulverschicht zu Beeinträchtigungen einer nach Witterungsbeständigkeit, Farberscheinung unter dergleichen wünschenswert gleichmäßigen Beschichtung der Außenfläche führt. Von daher wird die Energiestrahlungsquelle über die mit dem Kunststoffpulver versehene Außenfläche der Blechschale isoweit bei deren Stillstand hinwegbewegt oder doch so, daß sich die Blechschale nur äußerst ruhig bewegt, was im Zuge einer Endlosfertigung nicht erreichbar ist.

Dieses Hinwegbewegen der Energiestrahlungsquelle über die insoweit ruhende, zu beschichtende Außenfläche der Blechschale hat eineBesonderheit darin, daß eine Bewegungssteuerung der Energiestrahlungsquelle nur deren Halterung betrifft und nicht etwa Einfluß auf den Ablauf einer Fertigungsstraße mit kontinuierlichem Bewegungsablauf der Tür- bzw. Torblätter bzw. Paneele nimmt.

In besonders bevorzugter Ausführung der Erfindung wird nämlich berücksichtigt, daß die Wärmeabschirmwirkung des Blechmaterials der Blechschale von der jeweilig eingenommenen örtlichen Stellung der Erwärmungszone abhängig ist. Beispielsweise ist das Wärmeableitvermögen bei Lage der Erwärmungszone im Mittelbereich der zu beschichtenden Außenbreitseite der Blechschale anders bzw. größer als in deren Randbereichen. Die Berücksichtigung dieser Lageabhängigkeit der fortbewegten Erwärmungszone kann auf verschiedene Weise erfolgen, nämlich zum einen durch Steuerung eines dieser Wärmeableitung entsprechenden Bewegungsablaufes der Energiestrahlungsquelle über die zu beschichtende Außenfläche der Blechschale hinweg nach Geschwindigkeit und/oder Abstand geändert und zum anderen durch Steuerung der Energiestrahlungsintensität, d.h. der Wärmezufuhr pro Zeiteinheit in entsprechender Anpassung an die jeweiligen Wärmeableitbedingungen. Diese vorgeschilderten Maßnahmen können getrennt oder in Überlagerung Anwendung finden. Maßgabe der vorgeschilderten Maßnahmen im einzelnen oder in Kombination ist jeweils die Optimierung der Stabilisation einer Schutz- bzw. Grenzschichttemperatur, die für die Kunststoffbeschichtung erforderlich ist, ohne daß die Isolierstoff-Füllung einen Wärmeschaden erleidet.

Grundsätzlich kann für die Wärmezufuhr jede geeignete Energiestrahlung Verwendung finden. Dabei werden solche Energiestrahlungsträger bevorzugt, die keine besonderen Schutzmaßnahmen hinsichtlich ihrer Wirksamkeit und/oder ihrer Umfeldauswirkung bedürfen. Vorzugsweise werden Infrarotlicht-, Ultraviolettlicht- oder Laserstrahlen verwendet, die in entsprechender Bündelung die Erwärmungszone definieren. Auch in der Intensität der Bündelung bzw. Fokusierung ist eine Temperatursteuerungsmög lichtkeit im vorstehend aufgezeigten Sinne gegeben.

Grundsätzlich kann man mit einem Strahlenbündel arbeiten, das in entsprechender Weise über die zu beschichtende, bepulverte Außenfläche der Blechschale hinweggeführt wird. Vorzugsweise werden eine oder mehrere Reihen solcher Energiestrahlungsbündel vorgesehen, die die zu beschichtende Außenfläche überstreichen. Dabei können solche Reihen von Energiestrahlungsbündeln zur angestrebten Optimierung der Beschichtungstemperatur-Stabilität auch gegensinnig zueinander bewegt vorgesehen werden.

Je nach den Bedingungen, unter denen das Kunststoffpulver vorbereitend auf die zu beschichtende Außenfläche der Blechschale aufgebracht wird, tritt ein elektrostatisch bedingter Hafteffekt zwischen dem Pulver und dieser Außenfläche auf, der eine gleichmäßige Auflage des Kunststoffpulvers bewirkt. Ein solcher vor Aufbringen der Energiestrahlung sich einstellender geringfügiger Hafteffekt zwischen dem Kunststoffpulver und der zu beschichtenden Fläche kann durch gezielte elektrostatische Aufladung der zu beschichtenden Fläche und/oder des Kunststoffpulvers verstärkt werden. Derartige Maßnahmen sind grundsätzlich bekannt.

## Patentansprüche

1. Verfahren zur Kunststoffbeschichtung eines Tür- oder Torblattes oder eines Torblattpaneeles, das innerhalb einer außenseitig zu beschichtenden Blechschale mit einer Kunststoff-Isolierfüllung versehen ist, deren Wärmebeständigkeit unterhalb der Temperatur liegt, die für das Schmelzen und Aufbringen des für die Kunststoffbeschichtung den Außenflächen der Blechschale zugeführten Kunststoffpulvers erforderlich ist,
**dadurch gekennzeichnet,**
daß diese Temperatur nach Aufbringen des Kunststoffpulvers mittels einer Energiestrahlung schnell und kurzfristig so eingestellt wird, daß das Kunststoffpulver geschmolzen und auf der zu beschichtenden Grenzzone der Blechschale derart erwärmt wird, daß die Isolierfüllung nicht über ihre Wärmebeständigkeit hinaus erhitzt wird, wobei eine Energiebestrahlungsquelle über die mit dem Kunststoffpulver versehene Außenfläche der Blechschale hinweg bewegt wird und die auf die mit dem Kunststoffpulver versehene Außenfläche aufgebrachte Energiestrahlungswärmemenge pro Zeiteinheit der von der jeweiligen Erwärmungszone abwandernden Wärmemenge entsprechend einer gleichbleibend eingestellten Grenzzonentemperatur gesteuert wird.

2. Verfahren nach Anspruch 1,
**dadurch gekennzeichnet,**
daß die Energiebestrahlungsquelle - insbesondere in Gestalt eines oder mehrerer Energiestrahlbündel - über die mit dem Kunststoffpulver versehene Außenfläche der ruhend gehaltenen Blechschale hinweg bewegt wird.

3. Verfahren nach Anspruch 1 oder 2,
**dadurch gekennzeichnet,** daß
die Energiestrahlungsquelle kontinuierlich über die mit dem Kunststoffpulver versehene Außenfläche hinweg bewegt wird.

4. Verfahren nach einem der Ansprüche 1 bis 3,
**dadurch gekennzeichnet,** daß
die Strahlungsintensität im Zuge der Bewegung der Energiestrahlungsquelle geändert wird.

5. Verfahren nach einem der Ansprüche 1 bis 4,
**dadurch gekennzeichnet,** daß
die Geschwindigkeit der Bewegung der Energiestrahlungsquelle über die Außenfläche hinweg geändert wird.

6. Verfahren nach einem der Ansprüche 1 bis 5,
**dadurch gekennzeichnet,** daß
der Abstand zwischen der zu beschichtenden Außenfläche und der Energiestrahlungsquelle im Zuge der Bewegung über die Außenfläche hinweg geändert wird.

7. Verfahren nach einem der Ansprüche 1 bis 6,
**dadurch gekennzeichnet,** daß
als Energiestrahlung eine Infrarotlicht-Strahlung eingesetzt wird.

8. Verfahren nach einem der Ansprüche 1 bis 6,
**dadurch gekennzeichnet,** daß
als Energiestrahlung eine Ultraviolettlicht-Strahlung eingesetzt wird.

9. Verfahren nach einem der Ansprüche 1 bis 6,
**dadurch gekennzeichnet,** daß als
Energiestrahlung eine Laserstrahlung eingesetzt wird.

10. Verfahren nach einem der Ansprüche 1 bis 9,
**dadurch gekennzeichnet,** daß die
Energiestrahlungsquelle in Form einer etwa reihenförmig angeordneten Vielzahl von Energiestrahlbündeln über die mit dem Kunststoffpulver versehene Außenfläche geführt wird, insbesondere in unterschiedlichen Bewegungsrichtungen bei mehreren solcher Reihen von Energiestrahlbündeln.

11. Verfahren nach einem der Ansprüche 1 bis 10,
**dadurch gekennzeichnet,** daß
das Aufbringen des Beschichtungs-Kunststoffpulvers unter elektrostatischer Aufladung der zu beschichtenden Außenfläche und/oder des Kunststoffpulvers erfolgt, so daß die Kunststoffpulverkörnchen unter elektrostatischer Anziehung an der zu beschichtenden Außenfläche haften, bevor die Erwärmung auf die Schmelz- bzw. Beschichtungstemperatur mittels der Energiestrahlung vorgenommen wird.

## Claims

1. Method of applying a plastics coating to a door or door panel which is provided, inside a sheet metal shell which is to be externally coated, with an insulating plastics filling the heat resistance of which is below the temperature required to melt and apply the powdered synthetic material which is used for providing the plastics coating on the exterior surfaces of the sheet metal shell, characterised in that, after the powdered synthetic material has been applied, the temperature is quickly and briefly adjusted by means of energy radiation so that the powdered synthetic material is melted and is heated sufficiently, on the boundary zone of the sheet metal shell which is to be coated, so that the insulating filling is not heated beyond its limits of heat resistance, a source of radiant energy being moved over the outer surface of the sheet metal shell provided with the powdered synthetic material and the quantity of radiant heat applied to the outer surface having the powdered synthetic material per unit of time being controlled in accordance with the amount of heat migrating from the heating zone in question, to maintain a constant boundary zone temperature.

2. Method according to claim 1, characterised in that the source of radiant energy, particularly in the form of one or more energy radiating bundles, is moved over the outer surface of the stationary sheet metal shell provided with the powdered synthetic material.

3. Method according to claim 1 or 2, characterised in that the source of radiant energy is continuously moved over the outer surface provided with the powdered synthetic material.

4. Method according to one of claims 1 to 3, characterised in that the intensity of radiation is varied during the movement of the radiant energy source.

5. Method according to one of claims 1 to 4, characterised in that the speed of movement of the radiant energy source over the outer surface is varied.

6. Method according to one of claims 1 to 5, characterised in that the spacing between the outer surface to be coated and the radiant energy source is varied in the course of the movement over the outer surface.

7. Method according to one of claims 1 to 6, characterised in that infrared light radiation is used as the radiant energy.

8. Method according to one of claims 1 to 6, characterised in that ultraviolet light radiation is used as the radiant energy.

9. Method according to one of claims 1 to 6, characterised in that a laser beam is used as the radiant energy source.

10. Method according to one of claims 1 to 9, characterised in that the radiant energy source is guided over the outer surface provided with the powdered synthetic material, in the form of a plurality of radiant energy bundles arranged substantially in rows, and is guided particularly in different directions of movement when there are several such rows of radiant energy bundles.

11. Method according to one of claims 1 to 10, characterised in that the application of the synthetic coating powder is carried out with electrostatic charging of the outer surface which is to be coated and/or of the powdered synthetic material, so that the grains of powdered synthetic material adhere to the surface which is to be coated by electrostatic adhesion, before being heated by radiant energy to the melting or coating temperature.

## Revendications

1. Procédé de revêtement avec des matières synthétiques d'une porte ou d'un battant de porte ou d'un panneau de porte, qui est muni à l'intérieur d'une enveloppe en tôle à revêtir du côté extérieur, d'un remplissage isolant en matière synthétique, dont la stabilité à chaud se situe en-dessous de la température nécessaire pour la fusion et l'application de la poudre de matière synthétique amenée sur les surfaces extérieures de l'enveloppe en tôle pour le revêtement en matière synthétique, caractérisé en ce que cette température, après application de la poudre de matière synthétique est réglée au moyen d'un rayonnement d'énergie thermique rapide et bref, de façon que la poudre de matière synthétique soit fondue et chauffée sur la zone limite à revêtir de l'enveloppe en tôle, de manière à ne pas surchauffer le remplissage isolant au-delà de sa stabilité thermique, une source de rayonnement d'énergie étant déplacée au-dessus de la face extérieure de l'enveloppe en tôle revêtue de la poudre de matière synthétique et la quantité de chaleur de rayonnement par unité de temps appliquée à la face extérieure revêtue de la poudre de matière synthétique est commandée par la quantité de chaleur quittant la zone de chauffage correspondante conformément à une température des zones limites réglée de manière constante.

2. Procédé selon la revendication 1, caractérisé en ce que la source de rayonnement d'énergie en particulier sous la forme d'un ou plusieurs faisceaux de rayons d'énergie, est déplacée hors de la face extérieure recouverte de la poudre de matière synthétique de l'enveloppe en tôle maintenue fixe.

3. Procédé selon les revendications 1 ou 2, caractérisé en ce que la source de rayonnement d'énergie est déplacée continuellement hors de la face extérieure recouverte de la poudre de matière synthétique.

4. Poudre selon une des revendications 1 à 3, caractérisé en ce que l'intensité du rayonnement est modifiée au cours du mouvement de la source de rayonnement d'énergie.

5. Procédé selon une des revendications 1 à 4, caractérisé en ce que la vitesse du mouvement de la source de rayonnement d'énergie est modifiée hors de la face extérieure.

6. Procédé selon une des revendications à 5, caractérisé en ce que la distance entre la face extérieure à revêtir et la source de rayonnement d'énergie est modifiée au cours du mouvement hors de la face extérieure.

7. Procédé selon une des revendications 1 à 6, caractérisé en ce que comme rayonnement d'énergie on utilise un rayonnement de lumière infrarouge.

8. Procédé selon une des revendications 1 à 6, caractérisé en ce que comme rayonnement d'énergie on utilise un rayonnement de lumière ultraviolette.

9. Procédé selon l'une des revendications 1 à 6, caractérisé en ce que comme rayonnement d'énergie on utilise un rayonnement laser.

10. Procédé selon une des revendications 1 à 9, caractérisé en ce que la source de rayonnement d'énergie, sous la forme d'un grand nombre de faisceaux de rayons d'énergie disposés sensiblement en séries, est guidée hors de la face extérieure recouverte de poudre de matière synthétique, en particulier dans des directions de mouvement différents pour plusieurs de ces séries de faisceaux de rayons d'énergie.

11. Procédé selon une des revendications 1 à 10, caractérisé en ce que l'application de la poudre de matière synthétique du revêtement se fait sous une charge électrostatique de la face extérieure à revêtir et/ou de la poudre de matière synthétique, de façon que les petits grains de poudre de matière synthétique adhèrent par attraction électrostatique à la face extérieure à revêtir, avant d'entreprendre le chauffage à la température de fusion ou de revêtement au moyen du rayonnement d'énergie.
